# EUROPÄISCHE PATENTSCHRIFT

(11) **EP 2 207 905 B1**
(45) Veröffentlichungstag und Bekanntmachung des Hinweises auf die Patenterteilung: **14.08.2013**
(21) Anmeldenummer: 08842218.3
(22) Anmeldetag: 22.10.2008
(51) Int. Cl.: C21C 5/00, C22C 33/00

(54) **VERFAHREN ZUR ROSTFREISTAHLERZEUGUNG MIT DIREKTREDUKTIONSÖFEN FÜR FERROCHROM UND FERRONICKEL AUF DER PRIMÄRSEITE EINES KONVERTERS**
METHOD FOR PRODUCING STAINLESS STEEL USING DIRECT REDUCTION FURNACES FOR FERROCHROME AND FERRONICKEL ON THE PRIMARY SIDE OF A CONVERTER
PROCÉDÉ DE PRODUCTION D'ACIER INOXYDABLE AVEC DES FOURS DE RÉDUCTION DIRECTE DE FERROCHROME ET DE FERRONICKEL SUR LE CÔTÉ PRIMAIRE D'UN CONVERTISSEUR

(30) Priorität: 23.10.2007 DE 102007050478
(43) Veröffentlichungstag der Anmeldung: 21.07.2010
(73) Patentinhaber: SMS Siemag AG, 40237 Düsseldorf (DE)
(72) Erfinder: REICHEL, Johann, 40489 Düsseldorf (DE); ROSE, Lutz, 47259 Duisburg (DE)
(74) Vertreter: Klüppel, Walter
(86) Internationale Anmeldenummer: PCT/EP2008/008928
(87) Internationale Veröffentlichungsnummer: WO 2009/053044

(56) Entgegenhaltungen:
- EP-A- 0 384 395
- EP-A- 0 384 397
- WO-A-01/86006
- WO-A-03/106716
- JP-A- 54 023 016
- US-A- 3 728 101
- US-A- 3 947 267
- US-A- 5 514 331

## Beschreibung

Die Erfindung betrifft ein Verfahren zur Rostfreistahlerzeugung auf der Basis von Chromerz und Nickelerz in mehreren über die Zwischenprodukte Ferrochrom und Ferronickel aufeinander abgestimmten Verfahrensschritten.

Die bisher weltweit etablierten Prozesslinien für Rostfreistahl bestehen fast ausschließlich aus einer Kombination von EAF - AOD-L (Duplex-Verfahren) oder EAF - AOD-L (MRP-L) - VOD (Triplex-Verfahren).

Der EAF Einsatz gestaltet sich unterschiedlich je nach Schrottverfügbarkeit bzw. Schrott- und Roheisenverfügbarkeit. Die Entwicklung des Verfahrens liegt derzeit bei der Anwendung von Roheisen bzw. Flüssigchrom nebst einem verminderten Anteil von niedrig- bzw. hochlegiertem Schrott, kombiniert mit Legierungen.

Den meisten Anteil unter den Legierungselementen bilden dabei Chrom und Nickel. Nickel stellt dabei den teuersten Bestandteil dar. Limitierte Ressourcen von Nickel angesichts des ständig wachsenden Endverbrauchermarkts und damit der Weltproduktion sind die Hauptursachen des wachsenden Bedarfs an Nickel und damit der wachsenden Nickel-Preise.

Neue Technologien sind gesucht, um den Stahl-Materialpreis kostengünstig zu gestalten.

So wird in der EP 1 641 946 B1 ein Verfahren zur Herstellung einer legierten - Metallschmelze-vorgeschtagen mit dem Ziel, Produktionskosten bei höher Qua-' lität zu minimieren und Abfallstoffe wie Cr-haltige, bzw. Cr- und Ni-haltige Stäube und Schlacken in den Erzeugungsprozess zurückzuführen. Das Verfahren besteht aus folgenden hintereinander durchgeführten Verfahrensschritten in verschiedenen Konvertern mit Auf- und Unterbadblasen, wobei in jedem Verfahrensschritt flüssiges Roheisen aus einem Roheisenmischer in den jeweiligen Konverter chargiert wird:
1. Verfahrensschritt: Herstellen einer vorlegierten Schmelze mit 20,3 % Cr und 2 % Ni und einer Temperatur von 1560 °C in einem Recycling Konverter.
2. Verfahrensschritt: Einbringen eines Cr-Trägers und eines zusätzlichen Reduktionsmittels, eines Schlackenbildners und eines fossilen Energieträgers in die erste vorlegierte Schmelze in einen KMS-S Konverter und Herstellung einer legierten Vorschmelze für den dritten Verfahrensschritt mit 25,9 % Cr und 1, 38 % Ni und einer Temperatur von 1500 °C.
3. Verfahrensschritt: Abschließende Behandlung in einem K-OBM-S Konverter und unter Zugabe von insbesondere Ferrolegierungen mit Durchführung eines Entkohlungsprozesses und Einstellung einer legierten Stahlschmelze mit der vorbestimmten chemischen Analyse von 18,14 % Cr und 8,06 % Ni und einer vorbestimmten Temperatur von 1680 °C.

Eine andere Technologie zur Erzeugung von Edelstahl wird in der US 5,514, 331 beschrieben. Bei diesem Verfahren werden folgende Verfahrensschritte mit folgenden beispielhaften Ergebnissen durchgeführt:
- Herstellen von flüssigem Ferrochrom mit einem Gehalt von 52 % Cr in einem Arc Fumace,
- Chargieren des flüssigen Ferrochroms in einen Ferrochrom-Konverter, in dem unter Zugabe von stückigem Kohlenstoffstahl-Schrott (Carbon Steel Scrap) eine Stahlschmelze mit einem Chromgehalt von 35 % erzeugt wird,
- Einfüllen dieser Stahlschmelze in eine Transportpfanne und Zuchargieren einer zweiten Stahlschmelze, die in einem weiteren Arc Fumace mit einem Gehalt von 13 % Nickel und etwas Chrom erschmolzen wird,
- Einfüllen der in der Transportpfanne enthaltenden Mischschmelze mit einem Gehalt von 19 % Cr und 6,6 % Ni in einen AOD Konverter, in dem schließlich ein Endprodukt mit einem Gehalt von 18 % Cr und 8 % Ni erzeugt wird.
   WO-A 03/106 716 betrifft ein Verfahren und eine Produktionsanlage zum Erzeugen von Produkten aus C-Stahl oder Rostfrei-Stahl in einer Elektrolicht bogenofen-konverter-Anlage mit zwei metallurgischen Gefäßen.
   Ausgehend von diesem geschilderten Stand der Technik mit den bisher bekannten Verfahrensabläufen zur Herstellung von Rostfreistahl mit den Legierungselementen Chrom und Nickel ist es Aufgabe der Erfindung, einen Verfahrensweg aufzuzeigen, mit dem eine wesentliche Reduktion der Stahlherstellungskosten durch die Direktnutzung von Chromerz und Nickelerz ermöglicht wird.
   Die gestellte Aufgabe wird erfindungsgemäß mit den kennzeichnenden Merkmalen des Anspruchs 1 verfahrensmäßig dadurch gelöst, dass die vorstehend genannten aufeinander abgestimmten Verfahrensschritten durch den folgenden in einer Prozesslinie durchgeführten Verfahrensablauf gekennzeichnet sind:
   * Erzeugung von flüssigem Stahl mit Ferrochrom und flüssigem Stahl mit Ferronickel in zwei getrennten Direktreduktionsprozessen unter Einsatz von kostengünstigen Chromerz- bzw. Nickelerz-Rohstoffmischungen in zwei auf der Primärseite eines weiterverarbeitenden Konverters parallel angeordneten Direktreduktionsöfen, beispielsweise SAF-Öfen,
   * Abstechen des flüssigen Stahls aus beiden Direktreduktionsöfen in eine Transportpfanne, wobei zunächst flüssiger Stahl mit Ferrochrom und danach flüssiger Stahl mit Ferronickel abgestochen wird,
   * Chargieren der in der Transportpfanne enthaltenden Metallmischung aus flüssigem Stahl mit Ferrochrom und flüssigem Stahl mit Ferronickel in einen weiterverarbeitenden Konverter,
   * Herstellung des Rostfreistahls in gewünschter Qualität im Konverter durch typisches Frischen der Metallmischung, Schlackenreduktion und Feineinstellung der chemischen Zielanalyse,
   * Abstechen des erzeugten flüssigen Rostfreistahls in eine Gießpfanne und Transport des Rostfreistahls zu einer Gießmaschine.

Durch die erfindungsgemäße Auftrennung der Erzeugung von Ferrochrom und Ferronickel auf zwei in der Prozesslinie parallel vor einem weiterverarbeitenden Konverter, wobei als Konverter beispielsweise ein AOD, AOD-L bzw. MRP, MRP-L verwendet werden können, wird durch die Direktnutzung der beiden Erze von Chrom und Nickel eine deutliche Reduzierung der Stahlherstellungskosten erzielt. Zwar sind die Investitionskosten der Reduktionsöfen (Submerged Arc Fumace) mit den dazugehörigen Anlagen ca. 9 x höher als die klassische Linie EAF-AOD-L, allerdings sind die Rohmaterialkosten in ca. gleichem Verhältnis günstiger. Damit ist die Investition sehr schnell amortisierbar. Darüber hinaus ist der Prozess wegen der alleinigen DRI (Direktreduktion des Eisens) bzw. Schrott -Zugabe im Konverter wesentlich einfacher zu führen.

Die auf der primären Seite der Prozesslinie stattfindenden zwei Direktreduktionsprozesse mit dem Einsatzmaterial Nickel- und Chromerz liefern in ca. einstündigem Takt beispielsweise ca. 340 kg/t_{Stahl} flüssiges Ferrochrom mit ca. 55 % Cr und ca. 540 kg/t_{Stahl} flüssiges Ferronickel mit ca. 15 % Ni mit jeweils etwa ca.1600 °C. Beide Metalle werden in der Reihenfolge Ferrochrom und danach Ferronickel in eine Transportpfanne abgestochen und mit dieser zu einem weiterverarbeitenden Konverter transportiert, in dem das typische Frischen der Metallmischung mit einem Gewichtaufbau mittels Direktreduktion des Eisens (DRI) bzw. mittels Kohlenstoffschrott in einer Menge von ca. 160 kg/t_{Stahl} durchgeführt wird. Das DRI bzw. der Kohlenstoffschrott übernimmt hierbei auch die Funktion des Kühlens der Schmelze zur Kompensation der hohen Energieentwicklung durch die Oxidationsreaktionen von Kohlenstoff, Silizium und zum Teil von Chrom und Eisen. Der Konverter-Prozess endet mit einer Schlackenreduktion und Feineinstellung der chemischen Zielanalyse.

Phosphor tritt beim erfindungsgemäßen Verfahren nur in geringeren Mengen auf, so dass dieses Element unproblematisch für die Rostfreistähle zu betrachten ist, und höhere Schwefelgehalte werden im Konverter Prozess mit ausreichender Effizienz entfernt.

Nachfolgend wird an einem Aufführungsbeispiel einer beispielhaften, schematisch dargestellten Prozesslinie das Verfahren der Erfindung näher erläutert.

In der Zeichnungsfigur ist eine Prozesslinie 10 mit beispielhaft ausgewählten Einzelkomponenten, mit denen das erfindungsgemäße Verfahren durchgeführt werden kann, schematisch dargestellt. Die Materialflussrichtung zwischen den Einzelkomponenten, die durch jeweils einen Doppelpfeil eingezeichnet ist, beginnt in der Zeichnungsfigur oben links und verläuft nach unten rechts.

Den Anfang der Prozesslinie 10 bilden zwei Direktreduktionsöfen, ein SAF 3 zur Ferrochromerzeugung und ein SAF 4 zur Ferronickelerzeugung. Neben jedem dieser Direktreduktionsöfen sind die zum Einsatz kommenden Rohstoffmischungen 1, 2 in Form unterschiedlich großer Anhäufungen eingezeichnet.

Die Durchschnittszusammensetzungen der Rohstoffmischungen 1, 2 zur Durchführung der erfindungsgemäßen primären Direktreduktion sind wie folgt:
* Chromerz- Rohstoffmischung 1 = Koks, Chromerz mit 24 - 37 % Cr, ca. 30 % Fe
* Nickelerz- Rohstoffmischung 2 = Koks, Nickelerz mit 1,2 - 1,5 % Ni, ca. 15 % Fe.

Die mit diesen Rohstoffmischungen 1, 2 in den SAF 3, 4 durchgeführten Reduktionsprozesse liefern in ca. einstündigem Takt beispielsweise:
- SAF 3: ca. 340 kg/t_{Stahl} flüssiges Ferrochrom mit ca. 55 % Cr mit ca.1600 °C sowie
- SAF 4: ca. 540 kg/t_{Stahl} flüssiges Ferronickel mit ca. 15 % Ni mit etwa gleicher Temperatur von ca.1600 °C.

Nach dem Abstechen dieser Schmelzen in eine Charging Ladle 5, wobei zunächst das Ferrochrom und darauf das Ferronickel in die Transportpfanne 5 eingefüllt werden, ergibt sich beispielhaft für die erhaltene Metallmischung folgende typische Zusammensetzung:

| C % | Si % | P % | S % | Cr % | Ni % | | Temperatur °C |
|---|---|---|---|---|---|---|---|
| 2,92 | 1,36 | 0,032 | 0,035 | 21,31 | 9,2 | | 1600 |

Die Metallmischung wird nun mit der Transportpfanne 5 in den weiterverarbeitenden Konverter 6 chargiert, im dargestellten Ausführungsbeispiel ist dies ein AOD-L, in dem die erforderlichen letzten Prozessschritte zur Erzeugung des Rostfreistahls mit der vorgegebenen chemischen Zielanalyse durchgeführt werden. Den Abschluss der Prozesslinie 10 bildet dann eine hinter dem AOD-L 6 angeordnete Stranggießanlage (CCM) 8 mit einer zwischengeschalteten Ladle Treatment Station (LTS) 7.

### Bezugszeichenliste

- 1: Chromerz-Rohstoffmischung
- 2: Nickelerz-Rohstoffmischung
- 3: Ferrochrom-Direktreduktionsofen (SAF)
- 4: Ferronickel-Direktreduktionsofen (SAF)
- 5: Transportpfanne (Charging Ladle)
- 6: AOD-L Konverter
- 7: Gießpfanne (LTS)
- 8: Gießmaschine (CCM)
- 10: Prozesslinie

## Patentansprüche

1. Verfahren zur Rostfreistahlerzeugung auf der Basis von Chromerz und Nickelerz in mehreren über die Zwischenprodukte Ferrochrom und Ferronickel aufeinander abgestimmten Verfahrensschritten, mit den folgenden in einer Prozesslinie (10) durchgeführten Verfahrensabläufen:
* Erzeugung von flüssigem Stahl mit Ferrochrom und flüssigem Stahl mit Ferronickel in zwei getrennten Direktreduktionsprozessen unter Einsatz von kostengünstigen Chromerz- (1) bzw. Nickelerz-Rohstoffmischungen (2) in zwei auf der Primärseite eines weiterverarbeitenden Konverters (6) parallel angeordneten Direktreduktionsöfen (3, 4), beispielsweise SAF-Öfen,
* Abstechen des flüssigen Stahls aus beiden Direktreduktionsöfen (3, 4) in eine Transportpfanne (5), wobei zunächst flüssiger Stahl mit Ferrochrom und danach flüssiger Stahl mit Ferronickel abgestochen wird,
* Chargieren der in der Transportpfanne (5) enthaltenden Metallmischung aus flüssigem Stahl mit Ferrochrom und flüssigem Stahl mit Ferronickel in einen weiterverarbeitenden Konverter (6),
* Herstellung des Rostfreistahls in gewünschter Qualität im Konverter (6) durch typisches Frischen der Metallmischung, Schlackenreduktion und Feineinstellung der chemischen Zielanalyse,
* Abstechen des erzeugten flüssigen Rostfreistahls in eine Gießpfanne (7) und Transport des Rostfreistahls zu einer Gießmaschine (8).

2. Verfahren nach Anspruch 1,
**dadurch gekennzeichnet,**
**dass** die in die Direktreduktionsöfen (3, 4) chargierten Rohstoffmischungen (1, 2) folgende Durchschnittszusammensetzungen aufweisen:
* Chromerz- Rohstoffmischung (1) = Koks, Chromerz mit 24 - 37 % Cr, ca. 30 % Fe
* Nickelerz- Rohstoffmischung (2) = Koks, Nickelerz mit 1,2 -1,5 % Ni, ca. 15 % Fe.

3. Verfahren nach Anspruch 2,
**dadurch gekennzeichnet,**
**dass** die mit den Rohstoffmischungen (1, 2) in den Direktreduktionsöfen (3, 4) durchgeführten Reduktionsprozesse in ca. einstündigem Takt beispielsweise liefern:
ca. 340 kg/t_{Stahl} flüssiges Ferrochrom mit ca. 55 % Cr mit ca.1600 °C. und
ca. 540 kg/t_{Stahl} flüssiges Ferronickel mit ca. 15 % Ni mit etwa gleicher Temperatur von ca.1600 °C.

4. Verfahren nach Anspruch 2 oder 3,
**dadurch gekennzeichnet,**
**dass** die in der Transportpfanne (5) aus den beiden Direktreduktionsöfen (3, 4) zusammengeführte Metallmischung folgende typische Zusammensetzung aufweist:
| C % | Si % | P % | S % | Cr % | Ni % | | Temperatur °C |
|---|---|---|---|---|---|---|---|
| 2,92 | 1,36 | 0,032 | 0,035 | 21,31 | 9,2 | | 1600 |

5. Verfahren nach Anspruch 1, 2, 3 oder 4,
**dadurch gekennzeichnet,**
**dass** als weiterverarbeitender Konverter (6) ein AOD, AOD-L bzw. ein MRP, MRP-L verwendet wird.

6. Verfahren nach Anspruch 5,
**dadurch gekennzeichnet,**
**dass** das typische Frischen der Metallmischung im Konverter (6) mit einem Gewichtaufbau mittels Direktreduktion des Eisens (DRI) bzw. mittels Kohlenstoffschrott in einer Menge von ca. 160 kg/t_{Stahl} durchgeführt wird mit gleichzeitiger Kühlung der Schmelze zur Kompensation der hohen Energieentwicklung durch die Oxidationsreaktionen von Kohlenstoff, Silizium und zum Teil von Chrom und Eisen.

## Claims

1. Method for production of stainless steel on the basis of chromium ore and nickel ore in a plurality of method steps matched to one another by way of the intermediate products of ferrochromium and ferronickel, comprising the follow method sequences carried out in a process line (10):
- producing liquid steel with ferrochromium and liquid steel with ferronickel in two separate direct reduction processes with use of economic chromium ore raw material mixture (1) or nickel ore raw material mixture (2) in two direct reduction furnaces (3, 4), for example SAF furnaces, arranged in parallel on the primary side of a downstream processing converter (6),
- tapping the liquid steel from the two direct reduction furnaces (3, 4) into a transport ladle (5), wherein initially liquid steel with ferrochromium is tapped and thereafter liquid steel with ferronickel,
- charging the metal mixture of liquid steel with ferrochromium and liquid steel with ferronickel, which is present in the transport ladle (5), into a downstream processing converter (6),
- producing the stainless steel in desired quality in the converter (6) by typical oxygen-blowing of the metal mixture, slag reduction and fine setting of the chemical target analyses and
- tapping the produced liquid stainless steel into a tundish (7) and transporting the stainless steel to a casting machine (8).

2. Method according to claim 1, **characterised in that** the average compositions following the raw material mixtures (1, 2) charged into the direct reduction furnaces (3, 4) comprise:
- chromium ore raw material mixture (1) = coke, chromium ore with 24 to 37% Cr, approx. 30% Fe
- nickel ore raw material mixture (2) = coke, nickel ore with 1.2 to 1.5% Ni, approx. 15% Fe.

3. Method according to claim 2, **characterised in that** the reduction processes carried out with the raw material mixtures (1, 2) in the direct reduction furnaces (3, 4) by way of example supply in an approximately one-hour cycle:
approximately 340 kg/t_{Steel} liquid ferrochromium with approximately 55% Cr at approximately 1600° C, and
approximately 540 kg/tₛₜₑₑₗ liquid ferronickel with approximately 15% Ni at approximately the same temperature of approximately 1600° C.

4. Method according to claim 2 or 3, **characterised in that** the typical composition following the metal mixture fed together into the transport ladle (5) from the two direct reduction furnaces (3, 4) comprises:
| C% | Si% | P% | S% | Cr% | Ni% | | Temperature °C |
|---|---|---|---|---|---|---|---|
| 2.92 | 1.36 | 0.032 | 0.035 | 21.31 | 9.2 | | 1600 |

5. Method according to claim 1, 2, 3 or 4, **characterised in that** an AOD, AOD-L or MRP, MRP-L is used as downstream processing converter (6).

6. Method according to claim 5, **characterised in that** the typical oxygen-blowing of the metal mixture in the converter (6) is carried out with a weight built-up by means of direct reduction of the iron (DRI) or by means of carbon scrap in a quantity of approximately 160 kg/tₛₜₑₑₗ with simultaneous cooling of the melt for compensation for the high energy output by the oxidation reaction of carbon, silicon and, in part, chromium and iron.

## Revendications

1. Procédé pour la production d'acier inoxydable à base de minerai de chrome et de minerai de nickel en plusieurs étapes opératoires coordonnées les unes par rapport aux autres sur base des produits intermédiaires de ferrochrome et de ferronickel, comprenant les procédures suivantes mises en oeuvre dans une ligne de production (10) :
- production d'acier liquide avec du ferrochrome et d'acide liquide avec du ferronickel dans deux processus séparés de réduction directe par la mise en oeuvre de mélanges bon marché de matières premières à base de minerai de chrome (1), respectivement de minerai de nickel (2), dans deux fours de réduction directe (3, 4), par exemple des fours SAF, montés en parallèle du côté primaire d'un convertisseur de traitement ultérieur (6) ;
- soutirage de l'acier liquide à partir des deux fours de réduction directe (3, 4) dans une poche de transfert (5), l'acier liquide contenant du ferrochrome étant soutiré d'abord et l'acide liquide contenant du ferronickel étant soutiré ensuite ;
- chargement du mélange métallique constitué d'acier liquide contenant du ferrochrome et d'acide liquide contenant du ferronickel, contenu dans la poche de transfert (5), dans un convertisseur de traitement ultérieur (6) ;
- production de l'acier inoxydable avec la qualité souhaitée dans le convertisseur (6) par décarburation typique du mélange métallique, réduction des scories et ajustement de l'analyse chimique cible ;
- soutirage de l'acier inoxydable liquide obtenu dans une poche de coulée (7) et transport de l'acier inoxydable en direction d'une fondeuse (8).

2. Procédé selon la revendication 1, **caractérisé en ce que** les mélanges de matières premières (1, 2) chargés dans les fours de réduction directe (3, 4) présentent les compositions moyennes suivantes :
- mélange de la matière première à base de minerai de chrome (1) = coke, minerai de chrome avec 24 à 37 % de Cr, environ 30 % de Fe ;
- mélange de la matière première à base de minerai de nickel (2) = coke, minerai de nickel avec 1,2 à 1,5 % de Ni, environ 15 % de Fe.

3. Procédé selon la revendication 2, **caractérisé en ce que** les processus de réduction mis en oeuvre avec les mélanges de matières premières (1, 2) dans les fours de réduction directe (3, 4) fournis par exemple dans un laps de temps d'environ une heure :
environ 340 kg/t_{acier} de ferrochrome liquide avec environ 55 % de Cr à une température d'environ 1600 °C ; et
environ 540 kg/t_{acier} de ferronickel liquide avec environ 15 % de Ni à une température pratiquement égale d'environ 1600 °C.

4. Procédé selon la revendication 2 ou 3, **caractérisé en ce que** le mélange métallique réuni dans la poche de transfert (5) à partir des deux fours de réduction directe (3, 4) présente la composition typique suivante :
| C % | Si % | P % | S % | Cr % | Ni % | | Température °C |
|---|---|---|---|---|---|---|---|
| 2,92 | 1,36 | 0,032 | 0,035 | 21,31 | 9,2 | | 1600. |

5. Procédé selon la revendication 1, 2, 3 ou 4, **caractérisé en ce qu'**on utilise, à titre de convertisseur de traitement ultérieur (6), un AOD, AOD-L respectivement un MRP, MRP-L.

6. Procédé selon la revendication 5, **caractérisé en ce que** la décarburation typique du mélange métallique dans le convertisseur (6) est mise en oeuvre avec une augmentation du poids au moyen d'une réduction directe du fer (DRI), respectivement au moyen de riblons carbonés en une quantité d'environ 160 kg/t_{acier}, avec refroidissement simultané de la masse fondue à des fins de compensation du développement énergétique élevé sur base des réactions d'oxydation du carbone, du silicium et en partie du chrome et du fer.
